# FASCICULE DE BREVET EUROPEEN

(11) **EP 0 058 605 B1**
(45) Date de publication et mention de la délivrance du brevet: **27.08.1986**
(21) Numéro de dépôt: 82400233.1
(22) Date de dépôt: 10.02.1982
(51) Int. Cl.: C10L 1/32, B01F 17/44

(54) **Microémulsion de l'eau dans un combustible liquide**
Mikroemulsion von Wasser in einem flüssigen Brennstoff
Microemulsion of water in a liquid combustible

(30) Priorité: 17.02.1981 FR 8103084
(43) Date de publication de la demande: 25.08.1982
(73) Titulaire: SOCIETE NATIONALE ELF AQUITAINE, 92080 Paris la Défense (FR)
(72) Inventeur: Bourrel, Maurice, F-64000 Pau (FR); Sanchez, Alain, F-64000 Pau (FR); Soula, Jean-Claude, F-64300 Orthez (FR)
(74) Mandataire: Ourgaud, Janine

## Description

La présente invention concerne des microémulsions de l'eau dans des combustibles liquides, notamment des hydrocarbures ou des mélanges d'hydrocarbures avec des composés organiques oxygénés. Elle comprend également le procédé pour leur préparation ainsi que l'application de telles microémulsions en tant que carburants utilisables notamment dans des moteurs ou des brûleurs.

Des microémulsions, constituées par des hydrocarbures avec une proportion moindre d'eau et éventuellement des alcools, sont bien connues à l'heure actuelle: de nombreux travaux ont été consacrés à la préparation de ce type de systèmes, dont l'intérêt industriel est indéniable. On sait, en effet, qu'un carburant renfermant de l'eau et de l'alcool, sous la forme de microémulsion, apporte des avantages marqués sur le carburant seul; utilisé dans un moteur, il peut en effet donner lieu à une formation bien plus réduite d'oxyde de carbone, des oxydes d'azote et d'hydrocarbures dans les gaz formés. Il peut d'ailleurs améliorer les propriétés anti-détonantes. Ainsi, l'incorporation de l'eau, et de préférence également d'alcool, à un combustible liquide, permet d'augmenter le taux de combustion et d'atténuer les effets de pollution. D'autre part, l'adjonction d'un alcool, et plus particulièrement de méthanol, combustible lui-même, se traduit par une économie d'hydrocarbures. On peut noter, à ce propos, qu'il y a cinquante ans déjà, des tentatives étaient faites en vue de l'utilisation d'un «carburant national» constitué par un mélange d'essence hydrocarbonée et de méthanol. Cependant, les avantages de l'incorporation de l'eau ou de l'eau avec un alcool, dans un combustible, n'ont pu être mis à profit qu'au cours de ces dernières années, grâce à des tensio-actifs permettant de créer une émulsion stable c'est-à-dire une microémulsion, évitant la séparation de l'eau pendant le stockage. Aussi, le facteur primordial, dans la préparation des mi- , croémulsions en question, est le choix approprié du ou des agents tensio-actifs en vue de l'obtention d'une microémulsion de stabilité désirée. Les nombreux travaux de notre époque concernent précisément ce facteur. Ainsi, par exemple, dans le brevet US 3876391, on propose l'emploi d'agents tensio-actifs constitués par un ester aliphatique du diéthylène glycol, des esters aliphatiques polyoxyalkylés ou des dérivés de polyalca- nolamines. Le brevet US 4002435 préconise l'emploi d'alkyl phénols polyoxyéthylés et semble concerner seulement des émulsions ordinaires. Le brevet US 4 046 519 utilise des agents tensio- actifs dont l'équilibre hydrophile-lipophile (HLB) est de 3 à 4,5, cet agent étant une combinaison de mono et diglycérides de l'acide oléique avec de l'oxyde de bis-(hydroxy-2-éthyl) stéarylamine. Dans la publication du brevet européen 12 345, ce sont des amides polyéthoxylés, c'est-à-dire agents non ioniques qui sont proposés.

Or, malgré tous les efforts faits, selon l'art antérieur, dans la recherche d'un agent idoine, qui permettrait l'obtension d'une microémulsion, parfaitement stable, de l'eau dans un carburant, une telle émulsion n'est pas encore au point et donne souvent lieu à des séparations au stockage, éventuellement à basse température; certaines conduisent même à des effets de corrosion du fait de la nature ou de la quantité d'agents tensio-actifs ajoutés. Les exemples de microémulsions pour carburants décrits dans la littérature montrent que la proportion de tensio-actif à utiliser est importante par rapport à l'eau contenue dans le système.

La présente invention apporte, dans cette voie, un perfectionnement important par le choix d'un composé tensio-actif imprévu, fort différent de tous ceux que l'on retrouve dans la technique antérieure, et qui présente l'avantage de fournir des émulsions parfaitement homogènes, limpides, isotropes, newtoniennes et stables. De plus, les microémulsions, suivant l'invention, présentent la propriété d'être indépendantes de l'ordre dans lequel leurs constituants sont introduits.

Le procédé, suivant l'invention pour la préparation d'une microémulsion de l'eau, éventuellement accompagnée d'un autre adjuvant, en particulier alcool, dans un combustible liquide, en présence d'un agent tensio-actif, est caractérisé en ce que l'agent tensio-actif est un alkyl-phénoxy--alcanoate d'un métal, d'ammonium ou de base organique de formule: dans laquelle au moins un des radicaux R¹ et R² désigne un alkyle, linéaire ou ramifié, pouvant comporter 1 à 24 de préférence 6 à 18 atomes de carbones; le deuxième radical est de l'hydrogène lorsqu'un seul radical est un alkyle; n est généralement un nombre entier de 1 à 6 et, le plus souvent, 1 ou 2. Le cation M est de préférence monovalent, en particulier Na, K, Li, NH₄ ou RNH₃ où R est un groupe hydrocarboné, pouvant porter des substituants, notamment des hydroxyles.

Des agents tensio-actifs typiques, convenant bien à la réalisation de l'invention, sont des alkyl- phénoxyacétates, dont le noyau phénylique porte un alkyle relativement long, notamment en Ce à C_{18'} Ce sont, à titre d'exemples non limitatifs: p-octyl-phénoxyacétate de sodium, p-décyl- phénoxyacétate de potassium, m-nonylphénoxyacétate d'ammonium, dioctyl-3,5-phénoxyacétate de sodium, p-laurylphénoxyacétate d'ammonium, p-nonylphénoxyacétate d'hexylamine, m-stéaryl- phénoxyacétate de diéthanolamine, etc. Conviennent cependant aussi d'autres alcanoates correspondants, par exemple alkyl-phénoxy-propiona- tes ou alkyl-phénoxy-butyrates.

Etant donné le peu d'intérêt que les composés indiqués dans la seconde paragraphe de la description ont suscité jusqu'à présent, sans doute à cause de leur efficacité relativement faible par comparaison avec les différents agents tensio- actifs couramment utilisés dans l'industrie, il est tout-à-fait surprenant que, dans le cas particulier de l'émulsion de l'eau ou/et des alcools dans des combustibles liquides, ces agents donnent des résultats remarquables. C'est un fait imprévu que le groupe (-CH₂)ₙCOOM apporte, dans l'application de l'invention, d'excellents résultats, alors qu'il est connu dans l'art que, pour avoir des émulsifiants puissants à partir des alkyl-phénols, il convient de greffer sur la fonction phénol une chaîne plus ou moins longue de polyoxyéthylène, comme l'indique d'ailleurs le brevet US 4 002 435 cité plus haut.

Les tensio-actifs, suivant l'invention, peuvent être utilisés seuls ou en mélange avec d'autres substances tensio-actives dont ils renforcent l'activité.

Les nombreux adjuvants classiques de microémulsions, que l'on désigne généralement sous le vocable de co-tensioactifs, notamment tels que alcools et amines, sont bien compatibles avec les alkyl-phénoxyalcanoates utilisés suivant l'invention. En particulier, l'excellente stabilité de microémulsions obtenues, avec des alcools comme co-tensioactifs, permet d'avoir, suivant l'invention, des carburants très stables, renfermant de l'eau et des alcools, en une large gamme de concentration. L'utilisation des alcools comme co-tensioactifs constitue une forme préférée de l'invention: en effet elle présente un double avantage; tout d'abord l'alcool étant un carburant en lui-même, le co-tensioactif fait partie du mélange combustible; par ailleurs puisque le carburant est une microémulsion de l'eau dans un hydrocarbure, il est possible d'utiliser des alcools non totalement deshydratés, ce qui constitue un avantage du point de vue économique, surtout lorsque l'on sait que dans le cas de mélange éthanol-eau notamment, il existe un azéotrope qui rend difficile et coûteuse l'extraction totale de l'alcool à l'état pur.

Avec les adjuvants suivant l'invention, il est possible d'adapter la composition de la microémulsion au domaine de température, où la microémulsion doit rester stable (entre - 20° et 100 °C et particulièrement entre -10° et +20°C), par l'ajustement de la proportion ou/et de la nature du phénoxyalcanoate.

Il est à noter que, contrairement à la plupart des tensio-actifs de l'art antérieur, utilisés pour la formation de microémulsions de combustibles liquides, ceux de l'invention ne contiennent ni soufre, ni phosphore, ce qui évite toute émission de produits toxiques pendant la combustion. La quantité d'azote renfermée dans la microémulsion, lorsque le co-tensioactif est une amine, est extrêmement faible.

La procédé de préparation des microémulsions, suivant l'invention, caractérisé en ce que l'agent tensio-actif est un alkyl-phénoxyalcanoate, peut- être réalisé à la manière connue en soi, c'est-à-dire par mélange des adjuvants concernés avec un combustible liquide. Une légère agitation suffit pour l'obtention d'une microémulsion stable. Un avantage de ce procédé réside en ce que les adjuvants peuvent être mélangés avec le combustible dans n'importe quel ordre: ainsi peut-on dissoudre d'abord l'agent tensio-actif dans l'eau, dans le co-tensioactif, ou dans un mélange des deux, et introduire la solution ou la dispersion obtenue dans le combustible liquide, sous une faible et brève agitation. Mais il est également possible de mettre ces différents adjuvants directement dans le combustible et agiter le tout juste le temps nécessaire à l'homogénéisation.

A titre d'exemple non limitatif, l'agitation du milieu peut être effectuée au moyen d'un agitateur à pales, tournant à environ 20 à 100 t/mn (vitesse périphérique de l'ordre de 0,5 à 5 m/s), pendant 1 à 10 minutes.

Les exemples qui suivent sont des illustrations non limitatives de l'invention.

### Exemples 1 à 9

Des microémulsions de l'eau avec différents co-tensioactifs ont été préparées par le procédé sus-indiqué, dans lequel l'eau, préalablement mélangée avec le co-tensioactif et l'agent tensio- actif, suivant l'invention, était ajoutée à l'essence auto ordinaire (fraction de pétrole bouillant entre 20° et 200°C). Les opérations portaient sur 1 litre d'essence que l'on agitait pendant 3 minutes, après l'addition des adjuvants. Le tableau ci-après indique les proportions des composants en % du poids total de microémulsion, l'agent tensio- actif étant le p-lauryl-phénoxyacétate de sodium.

On voit qu'il est possible de faire varier les proportions d'eau et de co-tensioactifs dans des limites assez larges, intéressantes pour la pratique. Toutes les microémulsions 1 à 10 sont homogènes, limpides, isotropes, newtoniennes et stables à la température ambiante. Leurs viscosités sont voisines de celles de l'essence utilisée. Les microémulsions de l'eau ou de l'eau et d'un adjuvant (alcool ou amine) peuvent contenir de 1 à 10% d'eau, 1 à 27% d'un alcool ou d'une amine, 1 à 10% de tensio-actif, et de préférence 1 à 6%, microémulsionnés dans un combustible liquide.

### Exemples 11 et 12

Le mode opératoire étant le même que dans les exemples précédents l'agent tensio-actif utilisé était le p-lauryl-phénoxyacétate de monoéthano- lamine, c'est-à-dire que son cation était [NH₃CH₂CH₂OH]⁺.

Comme les précédentes, les émulsions de ces exemples sont bien stables et ne laissent que des proportions très réduites d'oxyde de carbone à la combustion.

### Exemple 13

Dans une préparation similaire à celle des exemples précécents, on a utilisé en tant qu'agent tensio-actif, du p-nonyl-phénoxyacétate de sodium à raison de 3,5% du total. Avec 1,3% d'isobu- tanol et 9,5% d'eau, on a obtenu une émulsion parfaitement stable, renfermant 85,7% d'essence.

### Exemple 14

Dans l'exemple 1, on remplace l'essence auto ordinaire par du mazout léger, connu sous la dénomination de «fuel domestique». La microémulsion stable obtenue, est utilisée dans un brûleur de chaudière de chauffage central. On constate, dans les fumées, une teneur en CO d'environ 80 ppm, alors que la combustion du fuel domestique seul, dans le même brûleur, au même régime, conduit à la présence de 400 ppm dans les fumées.

### Exemple 15

La microémulsion de l'exemple 6 est utilisée pour alimenter un moteur d'automobile de 1.200 ml de cylindrée, à un régime moyen de 3.500 t/mn. La consommation de carburant est alors de 9,25 au 100 km (ce qui correspond à une consommation de 7,9 1 d'essence), le dégagement de CO étant de 6 g/km et celui de NO, de 0,4 g/km, tandis que - dans les mêmes conditions de marche - l'essence seule conduit à une consommation de 9,6 litres par 100 km, avec une émission de CO de 26 g/km et NOₓ de 1,6 g/km.

On voit que l'émulsion d'eau et d'éthanol dans l'essence apporte des avantages très marqués par rapport à l'essence telle quelle.

Bien que les exemples qui précèdent ne soient pas limitatifs, et que l'invention puisse être appliquée à la préparation de microémulsions avec des concentrations en constituants différentes de celles de ces exemples, un type de combustible microémulsionné, fort pratique, comprend en poids 1 à 10% d'eau, 1 à 27% d'un alcool et 1 à 6% d'agent tensio-actif, le reste étant le combustible liquide.

L'invention comprend également en tant que tensio-actifs nouveaux les alkyl-phénoxy-alcanoates d'un métal, d'ammonium ou de base organique de formule générale dans laquelle R¹, R², n, M ont des significations données au cours de la description.

## Revendications

1. Procédé pour la préparation d'une microémulsion de l'eau ou de l'eau et d'un autre adjuvant, en particulier alcool ou amine, dans un combustible liquide, en présence d'un agent tensio- actif, caractérisé en ce que cet agent est un alkyl-phénoxy-alcanoate d'un métal, d'ammonium ou d'une base organique.

2. Procédé suivant la revendication 1, caractérisé en ce que l'agent tensio-actif répond à la formule dans laquelle au moins un des radicaux R¹ et R² désigne un alkyle, linéaire ou ramifié en C₁ à C₂₄ le deuxième radical est de l'hydrogène lorsqu'un seul radical est un alkyle; n étant un nombre entier de 1 à 6 et le plus souvent 1 ou 2, et M un cation, de préférence monovalent.

3. Procédé suivant la revendication 2, caractérisé en ce que au moins un des symboles R¹ et R désigne un alkyle en C₆ à C₁₈.

4. Procédé suivant la revendication 1 ou 3, caractérisé en ce que le cation est Na, K, Li, NH₄ ou RNH₃ où R est un groupe hydrocarboné pouvant porter des substituants notamment des hydroxyles.

5. Procédé suivant une des revendications précédentes, caractérisé en ce que l'agent tensio- actif est un alkyl-phénoxy-acétate de Na, K, Li, NH, ou d'une amine, l'alkyle étant en C₆ à C₁₈.

6. Procédé suivant une des revendications précédentes, caractérisé en ce que l'adjuvant au co-tensioactif est un alcool, en particulier en C₁ à C₈.

7. Procédé suivant une des revendications 1 à 5, caractérisé en ce que l'adjuvant ou co-tensioactif est une amine, en particulier benzylamine.

8. Microémulsion de l'eau ou de l'eau et d'un adjuvant, en particulier alcool ou amine, dans un combustible liquide, renfermant un tensioactif approprié, caractérisée en ce que ce dernier est un alkyl-phénoxy-alcanoate d'un métal ou d'une amine.

9. Microémulsion suivant la revendication 8, caractérisée en ce qu'elle contient, en poids, 1 à 10% d'eau, 1 à 27% d'un alcool ou d'une amine et 1 à 10% de tensio-actif et de préférence de 1 à 6%.

10. Application d'une microémulsion de l'eau ou de l'eau accompagnée d'un alcool ou d'une amine, dans un combustible liquide, à la combustion dans un moteur ou dans un brûleur, caractérisée en ce que la microémulsion renferme un agent tensio-actif constitué par un alkyl₋phénoxy- alcanoate d'un métal ou d'une base organique, plus particulièrement d'un métal alcalin, de l'ammoniaque ou d'une amine aliphatique.

11. Agent tensio-actif comprenant un groupe alkyl-aryle, caractérisé en ce qu'il est constitué par un phénoxy-alcanoate d'un métal, d'ammonium ou d'une base organique répondant à la formule dans laquelle au moins un des radicaux R¹ et R² désigne un alkyle, linéaire ou ramifié en Ci à C₂₄, le deuxième radical est de l'hydrogène lorsqu'un seul radical est un alkyle, n était un nombre entier de 1 à 6 et le plus souvent 1 ou 2, et M un cation, de préférence monovalent.

## Claims

1. Method of preparing a microemulsion of water or of water and another additive, more particularly alcohol or amine, in a liquid fuel in the presence of a surface active agent, characterised in that the said agent is an alkylphenoxyalkanoate of a metal, of ammonium or has an organic base.

2. Method according to claim 1, characterised in that the surface active agent has the formula wherein at least one of the radicals R¹ and R designates a linear or branched C₁ to C₂₄ alkyl, the second radical being hydrogen when only one radical is an alkyl; n being a number between 1 and 6 and usually 1 or 2, and M is a cation, preferably monovalent.

3. Method according to claim 2, characterised in that at least one of the symbols R¹ and R designates a C₆ to C₁₈ alkyl.

4. Method according to claim 1 or 3, characterised in that the cation is Na, K, Li, NH₄ or RNH₃, R being a hydrocarbon group, which may carry substituents, in particular hydroxyls.

5. Method according to any one of the preceding claims, characterised in that the surface acting agent is an alkylphenoxyacetate of Na, K, Li, NH₄, or of an amine, the alkyl being a C₆ to C₁₈ alkyl.

6. Method according to any one of the preceding claims, characterised in that the additive to the co-surfactant is an alcohol, more particularly a C₁ to C₈ alcohol.

7. Method according to any one of claims 1 to 5, characterised in that the additive to the co-surfactant is an amine, more particularly benzylamine.

8. A microemulsion of water or of water and an additive, more particularly alcohol or amine, in a liquid fuel, containing a suitable surfactant, characterised in that the latter is an alkylphenoxyalkanoate of a metal or an amine.

9. A microemulsion according to claim 8, characterised in that it contains, by weight, 1 to 10% water, 1 to 27% of an alcohol or an amine and 1 to 10%, and preferably 1 to 6%, surfactant.

10. Use of a microemulsion of water or a water accompanied by an alcohol or an amine, in a liquid fuel, for combustion in a motor or in a burner, characterised in that the microemulsion contains a surface acting agent, comprising an alkylphenoxyalkanoate of a metal or of an organic base, more particularly an alkali metal, an ammonia or an aliphatic amine.

11. A surface acting agent comprising an alkylaryl group, characterised in that it is formed by a phenoxyalkanoate of a metal, of ammonia or an organic base having the formula wherein at least one of the radicals R¹ and R designates a linear or branched C₁ to C₂₄ alkyl, the second radical being hydrogen when only one radical is an alkyl; n being a number between 1 and 6 and usually 1 or 2, and M is a cation, preferably monovalent.

## Patentansprüche

1. Verfahren zur Herstellung einer Mikroemulsion aus Wasser oder aus Wasser und einem anderen Hilfsmittel, insbesondere einem Alkohol oder Amin in einer brennbaren Flüssigkeit in Gegenwart eines oberflächenaktiven Mittels, dadurch gekennzeichnet, dass dieses Mittel ein Alkylphenoxyalcanoat eines Metalls, von Ammonium oder einer organischen Base ist.

2. Verfahren nach Anspruch 1, dadurch gekennzeichnet, dass das oberflächenaktive Mittel der Formel entspricht, worin mindestens einer der Reste R¹ und R² eine lineare oder verzweigte Alkylgruppe mit 1 bis 24 Kohlenstoffatomen ist, der zweite Rest Wasserstoff ist, wenn ein Rest allein Alkyl ist; n eine ganze Zahl von 1 bis 6, insbesondere 1 oder 2 ist und M ein vorzugsweise einwertiges Kation ist.

3. Verfahren nach Anspruch 1, dadurch gekennzeichnet, dass mindestens einer der Reste R¹ und R² ein Alkylrest mit 6 bis 18 C-Atomen ist.

4. Verfahren nach Anspruch 1 oder 3, dadurch gekennzeichnet, dass das Kation Na, K, Li, NH, oder RNH₃ ist oder R eine Kohlenwasserstoffgruppe ist, die Substituenten, insbesondere Hydroxylgruppen tragen kann.

5. Verfahren nach einem der vorhergehenden Ansprüche, dadurch gekennzeichnet, dass das oberflächenaktive Mittel ein Alkylphenoxyacetat von Na, K, Li, NH, oder von einem Amin ist, wobei die Alkylgruppe 6 bis 18 C-Atome besitzt.

6. Verfahren nach einem der vorhergehenden Ansprüche, dadurch gekennzeichnet, dass das ebenfalls oberflächenaktive Hilfsmittel bzw. Co-oberflächenaktive Mittel ein Alkohol mit insbesondere 1 bis 8 C-Atomen ist.

7. Verfahren nach einem der Ansprüche 1 bis 5, dadurch gekennzeichnet, dass das Hilfsmittel oder Co-oberflächenaktive Mittel ein Amin, insbesondere Benzylamin, ist.

8. Mikroemulsion aus Wasser oder aus Wasser und einem Hilfsmittel, insbesondere Alkohol oder Amin, in einer brennbaren Flüssigkeit, enthaltend ein geeignetes oberflächenaktives Mittel, dadurch gekennzeichnet, dass das oberflächenaktive Mittel ein Alkylphenoxyalcanoat eines Metalls oder eines Amins ist.

9. Mikroemulsion nach Anspruch 8, dadurch gekennzeichnet, dass sie 1 bis 10 Gew.-% Wasser, 1 bis 27 Gew.-% Alkohol oder Amin und 1 bis 10 Gew.-% oberflächenaktives Mittel enthält.

10. Anwendung einer Mikroemulsion aus Wasser oder aus Wasser zusammen mit einem Alkohol oder einem Amin in einer brennbaren Flüssigkeit zur Verbrennung in einem Motor oder einem Brenner, dadurch gekennzeichnet, dass die Mikroemulsion ein oberflächenaktives Mittel aus einem Alkylphenoxyalcanoat eines Metalls oder einer organischen Base, insbesondere eines Alkalimetalls, von Ammoniak oder eines aliphatischen Amins umfasst.

11. Oberflächenaktives Mittel, das eine Alkylaryl-Gruppe enthält, dadurch gekennzeichnet, dass es aus einem Phenoxyalcanoat eines Metalls, von Ammonium oder einer organischen Base besteht, entsprechend der Formel worin wenigstens einer der Reste R¹ und R² eine lineare oder verzweigte Alkylgruppe mit 1 bis 24 C-Atome bedeutet, der zweite Rest Wasserstoff ist, wenn ein Rest allein eine Alkylgruppe ist, n eine ganze Zahl von 1 bis 6, insbesondere 1 oder 2 ist und M ein Kation, vorzugsweise ein einwertiges Kation ist.
